# FASCICULE DE BREVET EUROPEEN

(11) **EP 0 009 433 B1**
(45) Date de publication et mention de la délivrance du brevet: **09.09.1981**
(21) Numéro de dépôt: 79400619.7
(22) Date de dépôt: 06.09.1979
(51) Int. Cl.: B22F 9/12, C22B 19/18

(54) **Procédé et installation de fabrication de poudre métallique à partir d'un métal ou alliage en fusion**
Verfahren und Vorrichtung zur Herstellung von Metallpulver aus der Schmelze eines Metalls oder einer Legierung
Process and apparatus for producing metallic powder starting from a molten metal or alloy

(30) Priorité: 18.09.1978 FR 7826648
(43) Date de publication de la demande: 02.04.1980
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Foulard, Jean, F-94.480 Ablon (FR); Bentz, Gérard, F-78.190 Elancourt-Trappes (FR); Galey, Jean, F-78.190 Voisins Bretonneux (FR)
(74) Mandataire: Liboz, André

## Description

La présente invention concerne essentiellement un procédé de fabrication d'une poudre d'un métal d'un de ses alliages ou d'un de ses composés par condensation, en particules solides, de la vapeur d'un bain d'un matériau métallique en fusion dans une enceinte de traitement fermée, au moyen d'un fluide refroidissant mis en contact avec ladite vapeur.

Le terme « matériau métallique désigne soit un métal proprement dit, soit un alliage de deux métaux au moins.

Les poudres métalliques ainsi obtenues sont constituées par des particules solides soit d'un métal unique tel le fer, le zinc, le magnésium, le calcium, le cadmium, etc..., soit d'un alliage métallique, par exemple un alliage magnésium- zinc, soit d'un composé métallique, par exemple l'oxyde de zinc ou le nitrure de magnésium. Ces poudres trouvent de larges applications dans diverses branches industrielles, pour la fabrication des peintures, le traitement des caoutchoucs, dans les industries métallurgiques (matériaux frittés), chimiques (catalyseurs), céramiques, pharmaceutiques, etc...

On connaît, par U.S.-A-2,934,331, un procédé de fabrication de poudre d'un métal qui utilise, comme fluide refroidissant, un hydrocarbure projeté, par des tuyères, sur un courant de vapeur métallique s'écoulant depuis un four contenant le métal en fusion, par exemple du magnésium. Les particules de métal recueillies dans des collecteurs, ont une granulométrie moyenne de 1 ou 2 microns et variant de 0,25 micron à 55 microns environ.

On connaît, par DE-A-903,777 un procédé utilisant un liquide réfrigérant, par exemple une solution saline, à une température inférieure à 0°C. Ce procédé ne permet d'obtenir ni une fine granulométrie ni un produit chimiquement pur.

Un problème posé actuellement dans la technique des métaux pulvérulents est l'obtention, en quantité industrielle, de poudres extrêmement divisées ayant une granulométrie moyenne de l'ordre de 0,08 micron, constituée par des particules de forme aussi régulière que possible et présentant une dispersion granulométrique mini- maie, c'est-à-dire située dans une fourchette comprise entre 0,02 et 0,15 micron et enfin présentant une grande pureté chimique.

Ces buts sont atteints avec le procédé selon l'invention par le fait qu'il consiste à utiliser un gaz liquéfié comme fluide refroidissant, à le déverser directement, en phase liquide, sur la surface du bain, porté à une température telle que sa tension de vapeur soit d'au moins 1,36.10² pascals, à l'évacuer hors de l'enceinte alors qu'il contient, en suspension, les particules solides formées par condensation, puis à séparer et à collecter lesdites particules pour obtenir la poudre précitée.

Les expériences faites sur divers matériaux métalliques (métaux purs ou alliages) ont montré que la tension de vapeur susmentionnée peut être comprise avantageusement dans une gamme entre 1,36.10² et 6,80.10⁴ pascals.

Une tension de vapeur élevée entraîne une évaporation accélérée du bain métallique et rend par conséquent le procédé applicable à l'échelle industrielle. L'emploi d'un gaz liquéfié provoque un refroidissement très rapide, donc une trempe énergique, de la vapeur métallique et permet le passage direct de l'état gazeux à l'état solide. Ce changement d'état et l'évacuation des particules solides concomitante à celle du gaz liquéfié a pour conséquence un renouvellement constant du phénomène de condensation des vapeurs au-dessus du bain.

- Il en résulte que les particules solides qui se forment ainsi à partir d'une vapeur métallique naissante brusquement refroidie ont une forme régulière et des dimensions n'excédant pas quelques centaines d'angstrôms.

Selon une autre caractéristique de l'invention, le gaz liquéfié est introduit dans ladite enceinte et en est évacué de façon continue.

Une circulation continue du gaz liquéfié permet une production continue de poudre à un régime optimal de formation des particules.

Selon une autre caractéristique de l'invention, le gaz liquéfié est évacué de l'enceinte en phase liquide.

Selon une autre caractéristique de l'invention, le gaz liquéfié est évacué de l'enceinte en phase gazeuse.

Selon encore une autre caractéristique de l'invention, le gaz liquéfié est constitué par un corps chimiquement inerte ou un mélange de corps chimiquement inertes vis-à-vis dudit matériau.

L'emploi d'un tel gaz liquéfié permet d'obtenir des poudres métalliques formées de métaux chimiquement purs.

Selon encore un autre caractéristique de l'invention, le gaz liquéfié est constitué par un corps chimiquement actif ou un mélange de corps chimiquement actifs vis-à-vis dudit matériau.

L'emploi d'un tel gaz liquéfié permet la formation de composés chimiques déterminés, par exemple d'oxydes, de nitrures ou d'hydrures métalliques.

Toujours selon l'invention, le gaz liquéfié est constitué par un mélange de corps chimiquement inertes et de corps chimiquement actifs vis-à-vis dudit matériau.

L'emploi d'un tel gaz permet de contrôler la formation des composés chimiques que l'on désire obtenir.

L'invention vise également une installation pour la mise en oeuvre du procédé précité, cette installation comportant des moyens pour déverser, de façon continue, un gaz liquéfié directement sur la surface du bain, des moyens pour transférer, hors de ladite enceinte, un courant de fluide véhiculant des particules métalliques solides en suspension, et une chambre de séparation fermée, reliée aux dits moyens de transfert et recevant le courant de fluide précité, ladite chambre de séparation étant munie de moyens pour collecter les particules solides précitées et de moyens pour évacuer ledit courant de fluide débarrassé desdites particules.

D'autres caractéristiques et avantages de l'invention apparaîtront au cours de la description qui va suivre.

Dans le dessin annexé, donné à titre d'exemple non limitatif :
- la figure 1 montre de façon schématique, une installation pour la mise en oeuvre du procédé selon l'invention, dans laquelle le gaz liquéfié est évacué en phase liquide, la collection des particules se faisant par gravité ;
- la figure 2 montre une variante de l'installation de la figure 1, dans laquelle la collection des particules se fait par filtration.
- la figure 3 montre, de façon schématique et partielle, une installation dans laquelle le gaz liquéfié est évacué en phase gazeuse.

Selon le mode de réalisation représenté à la figure 1, l'installation comporte un dispositif de fusion 1, par exemple un four à induction ou un creuset chauffant, qui contient le matériau métallique M à l'état liquide, et est fermé par un couvercle 2 qui ménage ainsi, au-dessus du bain, une enceinte 3 fermée, donc isolée de l'atmosphère ambiante, dans laquelle se dégage la vapeur métallique.

A l'intérieur de l'enceinte est logé un réacteur4, constitué par un manchon tubulaire de section légèrement inférieure à celle de l'enceinte, ouvert à ses deux extrémités, l'extrémité inférieure plongeant légèrement dans le bain métallique M et à l'intérieur duquel se trouve concentrée la plus grande partie de la phase vapeur du matériau métallique.

Le four ou analogue 1 et le réacteur 4 sont faits en un matériau réfractaire quelconque, du type habituellement utilisé en métallurgie, le four étant muni de moyens de chauffage (non représentés) qui permettent de maintenir le métal fondu à la température nécessaire pour obtenir la tension de vapeur désirée. Une canalisation 5 déverse un gaz liquéfié, par exemple de l'azote liquéfié à -196°C, emmagasiné dans un dispositif de stockage (non représenté), dans le réacteur 4 par l'intermédiaire d'un entonnoir 6 logé dans ledit réacteur et débouchant au voisinage de la surface du bain métallique de façon que ledit gaz liquéfié juste au-dessus de ce dernier. Le réacteur 4 est relié, par un conduit calorifugé 7, à une chambre de séparation fermée 8 qui ne communique avec l'extérieur que par une soupape de limitation de pression unidirectionnelle 9. Dans la chambre 8 sont logés des récipients 11 pour collecter les particules, ces récipients étant montés sur un support rotatif 10 qui permet de les amener à tour de rôle au-dessous de conduit 7.

Le réacteur 4 est alimenté en gaz liquéfié avec un débit suffisant pour entretenir en permanence, au-dessus du bain métallique M, une couche épaisse de phase liquide qui dépasse le niveau de raccordement du conduit 7 au réacteur. Les particules solides qui se forment dans le réacteur 4 par suite de la condensation des vapeurs métalliques restent ainsi en suspension dans la phase liquide qui est transférée, par soutirage au moyen du conduit 7, dans la chambre de séparation 8. La phase liquide passe alors à l'état gazeux, créant et entretenant dans la chambre 8 une atmosphère neutre et les particules solides se séparent par gravité et tombent dans les récipients 11 où elles sont collectées pour donner une poudre. Le remplissage de ces récipients doit être réalisé en plusieurs étapes par suite de la diminution du volume de la poudre consécutive à l'évaporation de la phase liquide. Le support rotatif permet d'effectuer ces étapes successives de remplissage.

Selon le mode de réalisation représenté à la figure 2, dans laquelle les mêmes chiffres de référence désignent les mêmes éléments que dans la figure 1, la phase liquide chargée de particules en suspension et amenée dans la chambre de séparation 8 par le conduit 7 est reçue dans des vases de séparation 12 munis d'une paroi filtrante 13 qui retient les particules et laisse passer le liquide. Le liquide ainsi filtré est amené, par une première canalisation calorifugée 14, à un réservoir de récupération 15 et de fà il est retourné, par une pompe de recyclage 16 et une seconde canalisation calorifugée 17, au réacteur 4.

Selon le mode de réalisation de la figure 3, dans laquelle les mêmes chiffres de référence désignent également les mêmes éléments que dans les figures 1 et 2, le réacteur 4 est alimenté en gaz liquéfié avec un débit insuffisant, pour entretenir une couche liquide au-dessus du bain métallique. Dans ce cas, la vapeur est condensée au point d'impact du gaz liquéfié avec la surface du bain et les particules métalliques sont entraînées hors de l'enceinte 2 par la phase vapeur. La récupération de ces particules peut se faire par gravité.

Le matériau métallique peut être constitué par un métal (Fe, Cu, Zn, Mg, AI, AI, etc.) ou un alliage (laiton, bronze, etc...).

Il est à noter que, dans ce dernier cas, le choix de la composition de cet alliage, c'est-à-dire le choix des constituants (qui présentent des températures de fusion différentes), et des proportions de ces constituants, permet de régler la cinétique de l'évaporation. C'est ainsi par exemple qu'un alliage ayant une forte proportion d'un métal à bas point de fusion, tel que le Mg, permet d'obtenir une vapeur métallique formée presque exclusivement dudit métal à bas point de fusion. De même, en utilisant un alliage de cuivre (métal peu volatil) et de zinc (métal très volatil) on peut déterminer la composition de cet alliage de façon à obtenir, pour une température choisie du bain métallique, une tension de vapeur élevée du zinc. Les particules solides obtenues sont alors formées exclusivement de zinc.

Le gaz liquéfié peut être constitué par des corps liquéfiés inertes (N₂, Ar, He, etc...) ou actifs (O2, H₂, NH₃, etc...) vis-à-vis du matériau métallique, par des composés liquéfiés tels que les hydrocarbures ou un mélange formé de corps liquéfiés inertes et de corps liquéfiés actifs ou encore de corps liquéfiés inertes et de composés liquéfiés. Dans le cas de tels mélanges, le choix du pourcentage du corps actif ou du composé permet de régler la cinétique de la réaction de la combinaison du métal avec le métalloïde qui constitue ledit corps ou provenant de la décomposition dudit composé.

On donnera ci-après un exemple de fabrication d'une poudre de zinc à partir d'un alliage Cu-Zn, selon le mode de mise en oeuvre de la figure 1.

Matériau métallique : alliage UZ 30 (norme AFNOR) : Cu =70% - Zn = 30 _{%}.

Température du bain métallique : 1 065 °C.

Tension de vapeur du Zn : 486 mm de mercure = 6,61.10⁴ pascals.

Tension de vapeur du Cu : 10-⁴ mm de mercure = 1,36.10⁴ pascals.

Fraction molaire du zinc : 0,3.

Activité du zinc dans l'alliage : 0,16.

Coefficient d'activité du zinc dans l'alliage : 0,54.

Gaz liquéfié : azote (-196 °C).

La poudre obtenue après séparation du gaz liquéfié est constituée de particules de zinc de dimension comprise entre 0,03 et 0,10 micron, et présente une surface spécifique (BET) de 40 m² par gramme.

Le fait d'utiliser un alliage Cu-Zn permet de surchauffer le Zn, donc d'obtenir une tension de vapeur de zinc importante comparativement à la tension de vapeur du cuivre et par conséquent d'obtenir des particules métalliques formées uniquement de zinc.

De nombreuses variantes pourraient être apportées au procédé décrit ci-dessus sans pour autant sortir du cadre de l'invention. C'est ainsi que le chauffage du dispositif de fusion 1 pourrait être obtenu par exemple par induction, ou au moyen d'un rayonnement, par exemple le rayonnement solaire concentré au moyen d'un système optique ou un rayonnement produit par un laser, ou encore au moyen d'un arc ou d'une résistance électrique de façon à obtenir une fusion et une surchauffe ponctuelle ou globale du matériau à vaporiser. On pourrait même utiliser un chauffage par plasma. De même on pourrait, au lieu d'azote, utiliser un autre gaz inerte comme l'argon.

## Revendications

1. Procédé de fabrication d'une poudre d'un métal, d'un de ses alliages ou d'un de ses composés par condensation en particules solides de la vapeur d'un bain d'un matériau métallique en fusion dans une enceinte de traitement fermée, au moyen d'un fluide refroidissant mis en contact avec ladite vapeur, caractérisé en ce qu'il consiste à utiliser un gaz liquéfié comme fluide refroidissant, à le déverser directement, en phase liquide, sur la surface du bain porté à une température telle que la tension de vapeur soit d'au moins 1,36.10² pascals, à l'évacuer hors de l'enceinte alors qu'il contient en suspension les particules solides formées par condensation, puis à séparer et à collecter lesdites particules pour obtenir la poudre précitée.

2. Procédé selon la revendication 1, caractérisé en ce que le gaz liquéfié est introduit dans ladite enceinte et en est évacué de façon continue.

3. Procédé selon la revendication 2, caractérisé en ce que ledit gaz liquéfié est évacué de l'enceinte en phase liquide.

4. Procédé selon la revendication 3, caractérisé en ce que la phase liquide précitée est évacuée par soutirage.

5. Procédé selon la revendication 2, caractérisé en ce que ledit gaz liquéfié est évacué de l'enceinte en phase gazeuse.

6. Procédé selon la revendication 1, caractérisé en ce que le gaz liquéfié ayant subi une vaporisation, la séparation des particules de la phase gazeuse et leur collection se fait par action gravifique.

7. Procédé selon la revendication 3, caractérisé en ce que la séparation des particules et leur collection se fait par filtration de la phase liquide.

8. Procédé selon la revendication 1, caractérisé en ce que le matériau précité est un métal pur ou sensiblement pur.

9. Procédé selon la revendication 1, caractérisé en ce que le matériau précité est constitué par un alliage de deux ou plusieurs métaux.

10. Procédé selon la revendication 1, caractérisé en ce que le gaz liquéfié est constitué par un corps chimiquement inerte ou un mélange de corps chimiquement inertes vis-à-vis dudit matériau.

11. Procédé selon la revendication 1, caractérisé en ce que le gaz liquéfié est constitué par un corps chimiquement actif ou un mélange de corps chimiquement actifs vis-à-vis dudit matériau.

12. Procédé selon la revendication 1, caractérisé en ce que le gaz liquéfié précité est constitué par un mélange de corps chimiquement inertes et de corps chimiquement actifs vis-à-vis dudit matériau.

13. Procédé selon la revendication 1, caractérisé en ce que le matériau métallique est constitué par un alliage Cu-Zn à 30 % de Zn, en ce que ledit alliage est porté à une température de 1 065 °C et en ce que le gaz liquéfié est constitué par de l'azote.

14. Installation pour la fabrication d'une poudre d'un métal, d'un de ses alliages ou d'un de ses composés par condensation en particules solides de la vapeur d'un bain d'un matériau métallique en fusion dans une enceinte de traitement fermée au moyen d'un fluide refroidissant, caractérisée en ce qu'elle comporte des moyens (4, 5, 6) pour déverser, de façon continue, un gaz liquéfié directement sur la surface du bain (M), des moyens (7) pour transférer, hors de ladite enceinte (3), un courant de fluide véhiculant des particules métalliques solides en suspension et une chambre de séparation fermée (8) reliée aux dits moyens de transfert (7) et recevant le courant de fluide précité, ladite chambre de séparation étant munie de moyens (11, 12) pour collecter les particules solides précitées et de moyens (9) pour évacuer ledit courant de fluide débarrassé des dites particules, les moyens précités étant nécessairement à la mise en oeuvre du procédé objet des revendications précédentes.

## Claims

1. Method of manufacturing a powder of a metal, of one of its alloys or of one of its compounds by condensation into solid particles of the vapour of a bath of a metallic material in fusion in a closed processing chamber, by means of a cooling fluid put into contact with the said vapour, characterised in that it consists in utilising a liquified gas as the cooling fluid, in pouring it out directly, in the liquid phase, onto the surface of the bath which has been brought to a temperature such that the pressure of the vapour is at least 1.36.10² pascals, in evacuating it from the chamber whilst it contains in suspension the solid particles formed by condensation, then in separating and collecting the said particles to obtain said powder.

2. Method according to claim 1, characterised in that the liquified gas is introduced into the said chamber and is evacuated from it, in continuous manner.

3. Method according to claim 2, characterised in that the said liquified gas is evacuated from the container in the liquid phase.

4. Method according to claim 3, characterised in that said liquid phase is evacuated by drawing off.

5. Method according to claim 2, characterised in that said liquified gas is evacuated from the chamber in the gaseous phase.

6. Method according to claim 1, characterised in that the liquified gas having been submitted to vapourisation, the separation of the particles of the gaseous phase and their collection is effected by the action of gravity.

7. Method according to claim 3, characterised in that the separation of the particles and their collection is made by filtration of the liquid phase.

8. Method according to claim 1, characterised in that said material is a pure or substantially pure metal.

9. Method according to claim 1, characterised in that said material is constituted by an alloy of two or more metals.

10. Method according to claim 1, characterised in that the liquified gas is constituted by a chemically inert body or a mixture of bodies which are chemically inert as regards said material.

11. Method according to claim 1, characterised in that the liquified gas is constituted by a chemically active body or a mixture of bodies which are chemically active as regards said material.

12. Method according to claim 1, characterised in that said liquified gas is constituted by a mixture of bodies which are chemically inert and bodies which are chemically active as regards said material.

13. Method according to claim 1, characterised in that the metallic material is constituted by a Cu-Zn alloy having 30 % Zn, in that the said alloy is brought to a temperature of 1 065 °C and in that the liquified gas is constituted by nitrogen.

14. Installation for manufacturing a powder of a metal, of one of its alloys or of one of its compounds by condensation into solid particles of the vapour of a bath of a metallic material in fusion in a closed processing chamber by means of a cooling fluid, characterised in that it comprises means (4, 5, 6) for pouring out, in continuous manner, a liquified gas directly onto the surface of the bath (M), means (7) for transferring, outside said chamber (3), a current of fluid transporting the solid metallic particles in suspension and a closed separation chamber (8) connected to said transfer means (7) and receiving said current of fluid, said separation chamber being urnished with means (11, 12) for collecting the said solid particles and means (9) for evacuating said current of fluid, which is freed from said particles, said means being necessary for carrying out of the method which is the object of the preceding claims.

## Patentansprüche

1. Verfahren zur Herstellung eines Pulvers eines Metalles, einer seiner Legierungen oder einer seiner Verbindungen durch Kondensation, als feste Teilchen, des Dampfes eines Bades eines schmelzflüssigen metallischen Materials in einem geschlossenen Behandlungsraum mit Hilfe eines Kühlfließmittels, das in Kontakt mit diesem Dampf gebracht wird, dadurch gekennzeichnet, daß man als Kühlfließmittel ein verflüssigtes Gas benutzt, es direkt in flüssiger Phase auf die Oberfläche des Bades, das auf eine derartige Temperatur gebracht wurde, daß sein Dampfdruck wenigstens 1,36.10² Pascal beträgt, gießt, es aus dem Raum, der die durch Kondensation gebildeten festen Teilchen in Suspension enthält, abzieht und sodann diese Teilchen abtrennt und sammelt, um das oben genannte Pulver zu erhalten.

2. Verfahren nach Anspruch 1, dadurch gekennzeichnet, daß das verflüssigte Gas kontinuierlich in den besagten Raum eingeführt und aus ihm abgezogen wird.

3. Verfahren nach Anspruch 2, dadurch gekennzeichnet, daß das verflüssigte Gas in flüssiger Phase aus dem Raum abgezogen wird.

4. Verfahren nach Anspruch 3, dadurch gekennzeichnet, daß die genannte flüssige Phase durch Abziehen entfernt wird.

5. Verfahren nach Anspruch 2, dadurch gekennzeichnet, daß das verflüssigte Gas in gasförmiger Phase aus dem Raum abgezogen wird.

6. Verfahren nach Anspruch 1, dadurch gekennzeichnet, daß nach einer Verdampfung des verflüssigten Gases die Abtrennung der Teilchen von der gasförmigen Phase und ihr Sammeln durch Schwerkraftwirkung erfolgt.

7. Verfahren nach Anspruch 3, dadurch gekennzeichnet, daß die Abtrennung der Teilchen und ihr Sammeln durch Filtration der flüssigen Phase erfolgt.

8. Verfahren nach Anspruch 1, dadurch gekennzeichnet, daß das genannte Material ein reines oder im wesentliches reines Metall ist.

9. Verfahren nach Anspruch 1, dadurch gekennzeichnet, daß das genannte Material aus einer Legierung von zwei oder mehr Metallen besteht.

10. Verfahren nach Anspruch 1, dadurch gekennzeichnet, daß das verflüssigte Gas aus einem gegenüber dem besagten Material chemisch inerten Stoff oder einem Gemisch gegenüber dem besagten Material inerter chemischer Stoffe besteht.

11. Verfahren nach Anspruch 1, dadurch gekennzeichnet, daß das verflüssigte Gas aus einem gegenüber dem besagten Material chemisch aktiven Stoff oder einem Gemisch gegenüber dem besagten Material chemisch aktiver Stoffe besteht.

12. Verfahren nach Anspruch 1, dadurch gekennzeichnet, daß das genannte verflüssigte Gas aus einem Gemisch gegenüber dem besagten Material chemisch inerter Stoffe und gegenüber dem besagten Material chemisch aktiver Stoffe besteht.

13. Verfahren nach Anspruch 1, dadurch gekennzeichnet, daß das metallische Material aus einer Cu-Zn-Legierung mit 30 % Zn besteht, daß diese Legierung auf eine Temperatur von 1 065 °C gebracht wird und daß das verflüssigte Gas aus Stickstoff besteht.

14. Vorrichtung zur Herstellung eines Pulvers eines Metalles, einer seiner Legierungen oder einer seiner Verbindungen durch Kondensation, als feste Teilchen, des Dampfes eines Bades eines schmelzflüssigen metallischen Materials in einem geschlossenen Behandlungsraum mit Hilfe eines Kühlfließmittels, dadurch gekennzeichnet, daß sie Mittel (4, 5, 6) zum kontinuierlichen Gießen eines verflüssigten Gases direkt auf die Oberfläche des Bades (M), Mittel (7) zur Überführung eines feste Metallteilchen in Suspension mit sich führenden Fließmittelstromes aus diesem Raum (3) und eine geschlossene Trennkammer (8), die an diese Überführungsmittel (7) angeschlossen ist und den genannten Fließmittelstrom aufnimmt, besitzt, wobei diese Trennkammer mit Mitteln (11, 12) zum Sammeln der genannten festen Teilchen und mit Mitteln (9) zum Abziehen des von diesen Teilchen befreiten Fließmittelstromes versehen ist und wobei die genannten Mittel notwendigerweise bei der Durchführung des Verfahrens Gegenstand der obigen Ansprüche sind.
